# EUROPÄISCHE PATENTSCHRIFT

(11) **EP 1 980 418 B1**
(45) Veröffentlichungstag und Bekanntmachung des Hinweises auf die Patenterteilung: **28.09.2011**
(21) Anmeldenummer: 08003353.3
(22) Anmeldetag: 25.02.2008
(51) Int. Cl.: B44C 5/04, B44F 9/02, E04F 15/024

(54) **Verfahren zum Veredeln einer Holzwerkstoffplatte**
Method for finishing a composite wood board
Procédé de finissage d'une plaque en matériau à base de bois

(30) Priorität: 12.03.2007 DE 102007012236
(43) Veröffentlichungstag der Anmeldung: 15.10.2008
(73) Patentinhaber: Flooring Technologies Ltd., Pieta PTA 9044 (MT)
(72) Erfinder:
(74) Vertreter: Rehmann, Thorsten

(56) Entgegenhaltungen:
- EP-A1- 0 872 338
- DE-A1- 2 615 661
- DE-A1- 4 421 559
- DE-A1-102005 001 363
- US-A- 5 719 239
- US-A1- 2004 191 547

## Beschreibung

Die Erfindung betrifft ein Verfahren zum Veredeln einer Holzwerkstoffplatte, beispielsweise eine MDF- oder HDF-Platte mit folgenden Schritten:
a) Aufbringen einer Dekorschicht auf die Oberseite,
b) Aufbringen einer versiegelnden Lackschicht auf die Dekorschicht,
c) vollständiges Aushärten der Lackschicht mittels Elektronenstrahlen und
d) Einprägen einer Struktur in die Lackschicht.

Eine solche Holzwerkstoffplatte ist beispielsweise aus der DE 103 10 199 B4 oder der DE 10 2005 001 363 A1 bekannt.

Aus der WO 2005/010296 ist ein Fußbodenlaminat mit einer unterseitigen Trägerplatte bekannt, die an zumindest einem Paar gegenüberliegender Kanten eine Nut/Federverbindung aufweist, und die mit einer oberseitigen Nutz- und Verschleißschicht versehen ist, an die unterseitig eine zwischen der Trägerplatte und der Nutz- und Verschleißschicht vorgesehene Dekorschicht angrenzt. Damit das Fußbodenlaminat eine Dielenoptik unabhängig von der Breite und der Länge der Trägerplatte bekommt, ist oberseitig eine sich zwischen zwei gegenüberliegenden Kanten erstreckende und parallel zu einem Paar gegenüberliegender Kanten ausgerichtete Vertiefung vorgesehen, über die sich sowohl die Dekorschicht als auch die Nutz- und Verschleißschicht erstreckt.

Die Dekorschicht kann aufgedruckt sein. Häufig werden zur Lackierung oder zur Versiegelung von Holz- und Holzwerkstoffplatten Lacke eingesetzt, die durch energiereiche Elektronenstrahlen aushärtbar sind (ESH-Lacke) oder UV-Lacke mit einer vergleichsweise gering vernetzten Struktur, um hochglänzende Oberflächen zu erhalten.

Um Strukturen in die Oberfläche zu bekommen, werden Strukturgeber verwendet. Hierbei handelt es sich um lackierte und strukturierte Papiere, die als Matrize für Oberflächenstrukturen eingesetzt werden. Sie kommen während des eigentlichen Lackierprozesses zur Anwendung. Diese Strukturgeber ermöglichen nur die Erzeugung von relativ flachen und wenig strukturierten Oberflächen. Die Erzeugung scharfkantiger und/oder tiefer Strukturen ist nicht möglich.

Es ist auch bekannt, Chemikalien zu verwenden, die den Verlauf der Lacke gezielt beeinflussen und damit durch gezielte Verlaufstörungen Strukturierungen erzeugen. Dieses Verfahren reduziert sich auf Produkte, bei denen zuvor in einem separaten Schritt die entsprechenden Mittel aufgebracht werden. Das Verfahren ist auf Produkte begrenzt, bei denen geringe Lackmengen aufgetragen werden. Bei Produkten mit hoher mechanischer Beanspruchung, wie z. B. Fußböden, kann diese Technologie nicht angewendet werden.

Die EP 0 872 338 A1 offenbart ein Laminat, das aus einer Trägerschicht, einer aus zwei Schichten bestehenden Zwischenschicht und einer Deckschicht besteht. Die Deckschicht umfasst ein strahlenhärtbares Harz, in das eine Struktur eingeprägt werden kann. Ein Verfahren zur Herstellung einer Holzwerkstoffplatte mit einer Trägerschicht aus Papier wird auch offenbart; hier erfolgt aber das Einprägen einer Struktur vor dem vollständigen Aushärten der Lackschicht.

Die US 5,719,239 beschreibt ein beschichtetes Paneel, in dessen Oberseite ein Holzdekor geprägt werden kann, ohne die beschichtete Oberfläche zu beschädigen.

Der Erfindung liegt die Aufgabe zugrunde, die Oberfläche einer Holzwerkstoffplatte, die beispielsweise anschließend zu Fußbodenpaneelen weiterverarbeitet oder als Möbelplatte verwendet werden kann, zu veredeln.

In der DE 10 2005 001 363 A1 erfolgt das Einprägen einer Struktur nach dem Aushärten der Lackschicht, aber eine Trägerschicht aus Papier ist nicht vorhanden und nicht erwünscht.

Die Strukturierung erfolgt durch in-line oder off-line mit einem Prägekalander oder einer Taktpresse unter Temperatur- und Druckbeaufschlagung. Die Temperatur liegt im Bereich von 80 bis 150 °C und der Druck in einem Bereich von 15 bis 40 bar. Vorzugsweise liegt die Temperatur bei 100 °C und der Druck bei 25 bar.

Je nach Schichtdicke des Lackes und der Prägetiefe des Bleches können Strukturtiefen von 50 bis 250 µm, vorzugsweise 100 bis 200 µm, erzielt werden.

In einer stationären Presse können Presszeiten im einstelligen Sekundenbereich realisiert werden. Die durch die Matrize des Pressbleches bzw. der Kalanderwalze vorgegebenen Oberflächen können auf das genaueste abgebildet werden.

Bevorzugt ist das Dekor der Dekorschicht eine Holz- oder Steinreproduktion.

Eine besonders natürliche Optik der veredelten Holzwerkstoffplatte wird erzielt, wenn die in die Lackschicht eingeprägte Struktur zu der Maserung des Holzdekors bzw. der Äderung der Steinreproduktion korrespondiert.

Die mechanische Beanspruchung des Lackfilms beim Prägen führt zu keiner Schwächung des Verbundes und auch zu keiner qualitativen Verschlechterung der Oberfläche.

Anstelle eines Holzdekors kann auch eine Kork-, Leder- oder Fliesenoptik hergestellt werden. Das Einprägen der Struktur kann kontinuierlich oder diskontinuierlich erfolgen. Durch das Einprägen wird die Oberflächenruhe erhöht. Aus der so hergestellten Holzwerkstoffplatte können optisch ansprechende Paneele, insbesondere Fußbodenpaneele, zugeschnitten werden.

Es wurde beispielsweise eine HWS-Platte im Tiefdruck mit einem Holzdekor bedruckt. Dabei wurde ein elektronenstrahlhärtbarer Lack mit verschleiß- und kratzhemmenden Zusatzstoffen verwendet, von dem ca. 150 g/m² aufgetragen worden sind. Die Lackschicht wurde mit einem Elektronenstrahl mit einer Dosisleistung von 60 kGray vollständig ausgehärtet. Ein Pressblech, in das eine dem Dekor angepasste Holzpore eingraviert wurde, wurde bei einer Temperatur von 100 °C und einem Druck von 35 bar für 15 Sekunden auf die Oberseite der Holzwerkstoffplatte aufgelegt. Nach der Strukturierung stellte sich ein Glanzgrad von 93 Punkten (60°) ein, der vor der Strukturierung 88 Punkte (60°) betragen hat (Messung nach EN ISO2813: Beschichtungsstoffe - Bestimmung des Reflektometerwertes von Beschichtungen (außer Metallbeschichtungen) unter 20°, 60° und 85° ((ISO 2813: 1994, einschließlich technischer Korrektur 1: 1997)).

## Patentansprüche

1. Verfahren zum Veredeln einer Holzwerkstoffplatte mit den Schlitten in folgender Reihenfolge:
a) Aufbringen einer Dekorschicht auf die Oberseite,
b) Aufbringen einer versiegelnden Lackschicht auf die Dekorschicht,
c) vollständiges Aushärten der Lackschicht mittels Elektronenstrahlen und
d) Einprägen einer Struktur in die Lackschicht,
wobei vor dem Aufbringen der Dekorschicht eine Trägerschicht aus Papier auf die Oberseite aufgebracht wird.

2. Verfahren nach Anspruch 1, **dadurch gekennzeichnet, dass** die Dekorschicht ein natürliches Dekor nachbildet.

3. Verfahren nach Anspruch 2, **dadurch gekennzeichnet, dass** das Dekor eine Holz- oder Steinreproduktion ist.

4. Verfahren nach Anspruch 3, **dadurch gekennzeichnet, dass** die Struktur entsprechend der Maserung des Holzdekors bzw. der Aderung der Steinreproduktion eingeprägt wird.

5. Verfahren nach Anspruch 1, **dadurch gekennzeichnet, dass** die Oberfläche der Lackschicht hochglänzend ist.

6. Verfahren nach einem oder mehreren der vorstehenden Ansprüche, **dadurch gekennzeichnet, dass** das Einprägen der Struktur mittels eines Prägebleches erfolgt.

7. Verfahren nach Anspruch 1, **dadurch gekennzeichnet, dass** das Einprägen der Struktur mittels einer Walze erfolgt.

8. Verfahren nach Anspruch 6 oder 7, **dadurch gekennzeichnet, dass** die Struktur bei einer Temperatur von 80 bis 150 °C und einem Druck von 15 bis 40 bar geprägt wird.

9. Verfahren nach Anspruch 8, **dadurch gekennzeichnet, dass** die Temperatur 100 °C beträgt.

10. Verfahren nach Anspruch 8 oder 9, **dadurch gekennzeichnet, dass** der Druck 25 bar beträgt.

11. Verfahren nach Anspruch 1, **dadurch gekennzeichnet, dass** die Struktur mit einer Tiefe von 50 bis 250 µm, insbesondere 100 bis 200 µm, geprägt wird.

## Claims

1. Method for finishing a wood-based material board comprising the steps in the following order:
a) applying a decorative layer to the upper side,
b) applying a sealing varnish layer to the decorative layer,
c) completely curing the varnish layer by means of electron beams and
d) embossing a structure into the varnish layer,
wherein, before the application of the decorative layer, a carrier layer made of paper is applied to the upper side.

2. Method according to claim 1, **characterised in that** the decorative layer imitates a natural decoration.

3. Method according to claim 2, **characterised in that** decoration is a wood or stone reproduction.

4. Method according to claim 3, **characterised in that** the structure is embossed in accordance with the grain of the wood decoration or the veining of the stone reproduction.

5. Method according to claim 1, **characterised in that** the surface of the varnish layer is high-gloss.

6. Method according to any one or more of the preceding claims, **characterised in that** the structure is embossed by means of an embossing plate.

7. Method according to claim 1, **characterised in that** the structure is embossed by means of a roller.

8. Method according to claim 6 or 7, **characterised in that** the structure is embossed at a temperature of 80 to 150 °C and a pressure of 15 to 40 bar.

9. Method according to claim 8, **characterised in that** the temperature is 100 °C.

10. Method according to claim 8 or 9, **characterised in that** the pressure is 25 bar.

11. Method according to claim 1, **characterised in that** the structure is embossed with a depth of 50 to 250 µm, in particular 100 to 200 µm.

## Revendications

1. Procédé de finissage d'un panneau en matériau dérivé du bois comprenant dans l'ordre suivant les étapes de:
a) rapporter une couche de décor sur la face supérieure,
b) rapporter une couche de vernis vitrifiant sur la couche de décor,
c) durcissement total de la couche de vernis au moyen de rayonnements électroniques et
d) former l'empreinte d'une structure dans la couche de vernis,
une couche de support en papier étant rapportée sur la face supérieure avant de rapporter la couche de décor.

2. Procédé selon la revendication 1, **caractérisé en ce que** la couche de décor reproduit un décor naturel.

3. Procédé selon la revendication 2, **caractérisé en ce que** le décor est une reproduction de pierre ou de bois.

4. Procédé selon la revendication 3, **caractérisé en ce que** l'empreinte est formée dans la structure conformément à la veinure du décor bois respectivement la veinure de la reproduction de pierre.

5. Procédé selon la revendication 1, **caractérisé en ce que** la surface supérieure de la couche de vernis est très brillante.

6. Procédé selon l'une ou plusieurs des revendications précédentes, **caractérisé en ce que** l'empreinte de la structure s'effectue au moyen d'une tôle d'empreinte.

7. Procédé selon la revendication 1, **caractérisé en ce que** l'empreinte de la structure s'effectue au moyen d'un cylindre.

8. Procédé selon la revendication 6 ou 7, **caractérisé en ce que** l'on forme l'empreinte de la structure à une température allant de 80 à 150 °C et sous une pression allant de 15 à 40 bar.

9. Procédé selon la revendication 8, **caractérisé en ce que** la température est de 100°C.

10. Procédé selon la revendication 8 ou 9, **caractérisé en ce que** la pression est de 25 bar.

11. Procédé selon la revendication 1, **caractérisé en ce que** l'on forme l'empreinte dans la structure avec une profondeur allant de 50 à 250 µm, en particulier 100 à 200 µm.
